# FASCICULE DE BREVET EUROPEEN

(11) **EP 0 301 935 B1**
(45) Date de publication et mention de la délivrance du brevet: **30.06.1993**
(21) Numéro de dépôt: 88401806.0
(22) Date de dépôt: 11.07.1988
(51) Int. Cl.: H01H 71/32

(54) **Déclencheur électromagnétique à haute sensibilité et son procédé de fabrication**
Hochempfindlicher elektromagnetischer Auslöser und dessen Herstellung
Highly sensitive electromagnetic tripping device and production thereof

(30) Priorité: 28.07.1987 FR 8710720
(43) Date de publication de la demande: 01.02.1989
(73) Titulaire: MERLIN GERIN, F-38050 Grenoble Cédex (FR)
(72) Inventeur: Mermet, Marie-Sylvie, F-38050 Grenoble Cedex (FR)
(74) Mandataire: Ritzenthaler, Jacques

(56) Documents cités:
- DE-A- 2 541 392
- FR-A- 1 400 286
- FR-A- 2 261 614
- FR-A- 2 412 159

## Description

L'invention est relative à un procédé de fabrication d'un déclencheur électromagnétique à haute sensibilité, selon le préambule de la revendication 1.

Les déclencheurs du genre mentionné doivent être fiables et fonctionner à des seuils indépendants des conditions ambiantes, notamment d'une chaleur humide, qui peut être à l'origine d'une corrosion entre le fer et le nickel formant des oxydes et des hydroxydes de fer qui conduisent, soit au déclenchement intempestif, soit au collage de la palette. Les déclencheurs à haute sensibilité sont généralement incorporés à des interrupteurs ou disjoncteurs différentiels de protection des personnes et tout mauvais fonctionnement est intolérable.

Il a déjà été proposé de revêtir les surfaces polaires d'une couche protectrice, notamment en matière synthétique ou en des métaux nobles, mais ces couches sont, soit trop épaisses et réduisent la sensibilité du déclencheur, soit trop minces et en présence d'humidité, un couple est crée soit entre le substrat et le revêtement, soit entre le fer et le nickel du substrat. On utilise généralement des surfaces polaires polies pour réduire au maximum l'entrefer entre les surfaces parfaitement lisses mais la tenue à la chaleur humide n'est pas améliorée, bien au contraire. Lorsque l'entrefer est faible, les surfaces polaires sont en contact à certains endroits par l'intermédiaire de surfaces ou zones, ces zones sont mal aérées, aussi lorsque la vapeur d'eau se condense, dans ces zones l'eau stagne et favorise la formation de corrosion. Cette corrosion se généralise sur toute la zone, entraînant le collage du relais.

Le document FR-A-2.412.159 a fait connaître un procédé de réalisation d'un déclencheur à haute sensibilité ayant les caractéristiques du préambule de la revendication 1, dans lequel au moins l'une des surfaces polaires est revêtue d'une couche d'une épaisseur inférieure ou égale à 1 µm produisant un effet de graissage et évitant toute usure par frottement. Cette couche enrobe les faibles aspérités qui ne peuvent plus se rompre, mais elle n'assure pas une protection contre la corrosion.

De même, le document FR-A-2.412.159 a fait connaître un déclencheur à haute sensibilité ayant les caractéristiques du préambule de la revendication 7.

La présente invention a pour but de permettre la réalisation d'un déclencheur à haute sensibilité et à fonctionnement correct en chaleur humide et ce but est atteint par la mise en oeuvre des caractéristiques de la revendication 1.

La surface polaire de l'armature et celle de la palette recoivent la même finition, en l'occurrence un traitement mécanique, par exemple de polissage avec des outils ou matériaux abrasifs appropriés, faisant apparaître un état de surface d'une rugosité 0,03 ≦ Ra ≦ 0,5 µm et par la suite un revêtement protecteur d'une épaisseur voisine ou inférieure à 1 µm, qui conserve les pics et le profil à 0,03 ≦ Ra ≦ 0,5 µm. La bonne tenue des déclencheurs selon l'invention provient d'une part des contacts ponctuels entre les deux surfaces polaires par l'intermédiaire des pics des surfaces (et non par l'intermédiaire de zones) et, d'autre part par le revêtement protecteur qui empêche toute initiation ou extension de la corrosion locale susceptible de se produire aux points de contacts des deux surfaces polaires. Le faible entrefer est conservé ainsi que la haute sensibilité.

Le revêtement protecteur peut être en différents matériaux et être obtenu de différentes manières. Dans tous les cas, il doit être mince, homogène, quasi non poreux, propre et adhérent.

Selon un premier mode de mise en oeuvre, la surface polaire est recouverte d'un composé d'oxyde de nickel qui peut être obtenu par un polissage électrolytique, celui-ci conduisant à un enrichissement en nickel de la surface, laquelle s'oxyde en présence de l'air, ou par un dépôt physique ou chimique sous vide de nickel, d'une épaisseur inférieure ou égale à 1 µm, qui s'oxyde de la même manière.

Le document DE-A-2.541.392 décrit un électro-aimant à noyau plongeur dont les surfaces polaires de guidage du noyau et la surface du noyau sont revêtues d'une couche de nickel ou de chrome résistant à la corrosion et à l'usure. L'épaisseur de la couche est de 15 µm.

La couche protectrice peut être un nitrure, notamment un nitrure de titane, un carbure, un borure, du carbone amorphe ou un métal des groupes IB, IVB, VIB ET VIII de la classification périodique des éléments, notamment le chrome et le titane. Le dépôt est réalisé par les procédés standard physiques ou chimiques sous vide, qui fournissent des dépôts propres à épaisseur homogène et très mince, avantageusement comprise entre 0,2 et 0,9 µm. Le chrome et le nitrure de titane sont particulièrement appropriés. Selon l'invention la plus grande des profondeurs élémentaires de rugosité R max est inférieure à 6 µm de façon à éviter des pics trop effilés et pointus, dont les flancs seraient insuffisamment protégés et dont le revêtement de la pointe risque de se fissurer.

L'invention est également relative au déclencheur à haute sensibilité réalisé selon le procédé décrit ci-dessus.

D'autres avantages et caractéristiques ressortiront plus clairement de la description qui va suivre, d'un mode de mise en oeuvre de l'invention, donné à titre d'exemple non limitatif et représenté au dessin annexé, dans lequels:
- les figures 1 et 2 sont des vues schématiques d'un déclencheur selon l'invention représenté respectivement en position d'attraction et en position de déclenchement,
- la figure 3 est une vue à échelle agrandie des surfaces polaires au contact.
- la figure 4 représente le profil d'une surface polaire,

L'invention est décrite par la suite comme étant appliquée à un déclencheur faisant l'objet du brevet français n^{o}2520164, mais il est clair qu'elle est applicable à des déclencheurs de structure différente, notamment du genre décrit dans le brevet français 2261614.

Sur les figures 1 et 2, un déclencheur électromagnétique comprend une armature magnétique 1 en forme d'U, faite d'un alliage fer nickel et un aimant permanent 2 en forme de barreau parallélépipèdique, placé entre les branches 3,4 de l'armature 1, dont l'un des pôles 5,6 est accolé à la base 7 du U de l'armature 1.

Une palette mobile 8, également en un alliage fer-nickel, est placée en regard des extrémités polaires 9,10 de l'armature 1 et du pôle 6 de l'aimant 2 et est montée à pivotement autour de l'arête 11 de la branche 3 de l'armature 1.

Un ressort de rappel 12 sollicite la palette 8 en position pivotée de séparation de l'armature 1, dans laquelle la surface polaire 14 de la palette 8 en regard de la surface polaire 10 de l'armature 1 est séparée de celle-ci. La palette 8 peut prendre deux positions d'équilibre stable. Dans l'une, représentée à la figure 1, elle est collée par la surface polaire 14, sur la surface polaire 10 de l'armature 1, par le flux magnétique 13 engendré par l'aimant permanent 2. Dans l'autre position représentée à la figure 2, la surface polaire 14 est écartée de la surface polaire 10, par la force du ressort 12.

Une bobine 16 est enroulée sur la branche 4 de l'armature 1 pour engendrer un flux magnétique 15 opposé au flux 13 de l'aimant permanent dans la branche 4 lorsqu'elle est parcourue par un courant électrique. Lorsque le flux 13 de l'aimant 2 est réduit ou annulé par le flux 15 de la bobine 16, la palette 8 décolle de l'extrémité 10 de la branche 4 sous l'action du ressort 12.

Un tel déclencheur et son fonctionnement sont bien connus par l'homme de métier.

Selon la présente invention, la surface polaire 14 de la palette 8 et la surface polaire 10 de l'armature 1, subissent le même traitement pour obtenir une surface ayant des pics 18 et des vallées 19, le contact entre les deux surfaces 10,14 s'effectuant par les pics 18 de la manière schématiquement représentée à la figure 3. La surface polaire 9 de l'armature et la surface polaire associée de la palette 8 subissent avantageusement le même traitement. Le coefficient de rugosité Ra, qui est la hauteur moyenne du profil au-dessus et au-dessous de la ligne moyenne, selon la norme NF E05-015, est supérieur ou égal à 0,03 µm et inférieur à 0,5 µm. Cette rugosité est obtenue lors du polissage mécanique des surfaces polaires 10,14 et elle est parfaitement définie et reproductible. Les surfaces polies 10,14 reçoivent ensuite un revêtement protecteur de faible épaisseur tel qu'une couche d'oxyde de nickel, d'un nitrure, d'un carbure, d'un borure, de carbone amorphe ou d'un métal des groupes IB, IVB, VIB ou VIII , de la classification périodique des éléments. La couche d'oxyde de nickel peut résulter d'un enrichissement superficiel en nickel de la surface polaire, par exemple par un dépôt de faible épaisseur, inférieure à 1 micron de nickel. Ce nickel s'oxyde pour former un oxyde de nickel chimiquement stable. L'enrichissement en nickel peut être obtenu par un polissage électrolytique qui dissout préférentiellement le fer et laisse subsister une surface à teneur de nickel accrue sur quelques couches atomiques, qui s'oxyde à l'air.

Le dépôt du nickel ou des autres matériaux protecteurs est effectué par des procédés physiques ou chimiques sous vide (Physical Vapor Déposition ou Chemical Vapor Déposition) bien connus des spécialistes et qu'il est inutile de décrire. La couche protectrice d'une épaisseur inférieure à 1 µm est homogène et elle forme, en combinaison avec la rugosité précitée, une barrière contre la corrosion. De bons résultats ont été obtenus avec une couche de nitrure de titane ou de chrome mais les autres matériaux précités conviennent également. Il est important que les deux surfaces polaires 10,14 soient traîtées de la même manière. Dans le cas d'un dépôt sous vide, l'épaisseur de la couche est comprise entre 0,2 et 0,9 µm et l'amplitude maximale des pics R max est inférieure à 6 µm. La figure 4 illustre l'état de surface à échelle agrandie.

## Revendications

1. Procédé de fabrication d'un déclencheur électromagnétique à haute sensibilité, notamment pour un interrupteur de protection différentielle, ayant un circuit magnétique, polarisé par un aimant permanent (2) et portant une bobine de commande (16), ledit circuit magnétique comprenant une armature fixe (1) et une palette mobile (8), ayant chacune une surface polaire (10,14) venant en accolement en position d'attraction de la palette par l'armature, procédé selon lequel on revêt lesdites surfaces polaires (10,14) d'une couche protectrice d'une épaisseur inférieure ou égale à 1 µm, caractérisé en ce que ledit circuit magnétique est en un alliage fer-nickel et que la surface polaire (10) de l'armature (1) et la surface polaire (14) de la palette (8) sont soumises de la même manière à une finition de surface pour obtenir un coefficient de rugosité Ra supérieur ou égal à 0,03 µm, et inférieur à 0,5 µm, Ra étant la hauteur moyenne du profil au-dessus et au-dessous de la ligne moyenne, pour assurer un contact ponctuel par l'intermédiaire des pics (18) entre les deux surfaces, et éviter en combinaison avec ladite couche protectrice toute corrosion en chaleur humide.

2. Procédé selon la revendication 1, caractérisé en ce que ladite finition de surface est un polissage mécanique des surfaces polaires (10,14).

3. Procédé selon la revendication 1 ou 2, caractérisé en ce que le revêtement par couche protectrice est obtenu par polissage électrolytique des surfaces polaires conduisant à un enrichissement en nickel des surfaces, ledit nickel s'oxydant pour former une couche protectrice d'oxyde de nickel, et que le coefficient de rugosité est supérieur ou égal à 0,15 µm et inférieur à 0,5 µm.

4. Procédé selon la revendication 1 ou 2, caractérisé en ce que la couche protectrice d'oxyde de nickel est obtenue par un dépôt sous vide de nickel.

5. Procédé selon la revendication 1 ou 2, caractérisé en ce que la couche protectrice d'une épaisseur comprise entre 0,2 et 0,9 µm est constituée par un nitrure, un carbure, un borure, du carbone amorphe ou un métal des groupes IB, IVB, VIB et VIII de la classification périodique des éléments, et est déposée par voie physique ou chimique sous vide, la plus grande des profondeurs élémentaires de rugosité étant inférieure à 6 µm.

6. Procédé selon la revendication 5, caractérisé en ce que la couche protectrice est du nitrure de titane ou du chrome.

7. Déclencheur électromagnétique à haute sensibilité, notamment pour un interrupteur de protection différentielle, ayant un circuit magnétique, polarisé par un aimant permanent (2) et portant une bobine de commande (16), ledit circuit magnétique comprenant une armature fixe (1) et une palette mobile (8), ayant chacune une surface polaire (10,14) venant en accolement en position d'attraction de la palette par l'armature et comportant un revêtement protecteur contre la corrosion d'une épaisseur inférieure ou égale à 1 µm, caractérisé en ce que le circuit magnétique est en un alliage fer-nickel et que les surfaces polaires (10,14) de l'armature (1) et de la palette (8), traitées de la même manière, présentent un coefficient de rugosité Ra supérieur ou égal à 0,03µm et inférieur à 0,5 µm.

8. Déclencheur selon la revendication 7, caractérisé en ce que le revêtement protecteur est une couche d'oxyde de nickel obtenue par polissage électrolytique.

9. Déclencheur selon la revendication 7, caractérisé en ce que le revêtement protecteur est un nitrure, carbure, borure, carbone amorphe ou métal des groupes IB, IVB, VIB et VIII de la classification périodique des éléments, déposé sous vide.

10. Déclencheur selon la revendication 9, caractérisé en ce que le revêtement protecteur est du nitrure de titane ou du chrome d'une épaisseur comprise entre 0,2 et 0,9 µm.

## Claims

1. A manufacturing process of a high-sensitivity trip device, notably for an earth leakage protection switch, having a magnetic circuit, polarized by a permanent magnet (2) and bearing a control coil (16), said magnetic circuit comprising a stationary armature (1) and a movable blade (8), each having a polar surface (10, 14) coming together in the attraction position of the blade by the armature, process according to which said polar surfaces (10, 14) are coated by a protection layer of a thickness of less than or equal to 1 micron, characterized in that said magnetic circuit is made of an iron-nickel alloy and that the polar surface (10) of the armature (1) and the polar surface (14) of the blade (8) are subjected in the same way to a surface finishing to obtain a coefficient of roughness Ra greater than or equal to 0,03 microns and lower than 0,5 microns, Ra being the mean height of the profile above and below the middle line, to ensure a point contact by means of the peaks (18) between the two surfaces, and to avoid in combination with said protection layer any corrosion in damp heat.

2. The process according to claim 1, characterized in that said surface finishing is a mechanical polishing of the polar surfaces (10, 14).

3. The process according to claim 1 or 2, characterized in that the protective layer coating is obtained by electrolytic polishing of the polar surfaces leading to a nickel enrichment of the surfaces, said nickel oxidizing to form a protective layer of nickel oxide, and in that the coefficient of roughness is greater than or equal to 0,15 microns and less than 0,5 microns.

4. The process according to claim 1 or 2, characterized in that the protective layer of nickel oxide is obtained by a vacuum deposition of nickel.

5. The process according to claim 1 or 2, characterized in that the protective layer of a thickness comprised between 0,2 and 0,9 microns is formed by a nitride, a carbide, a boride, amorphous carbon or a metal of groups IB, IVB, VIB and VIII of the periodic classification of elements, and is deposited by a physical of chemical process in a vacuum, the greatest elementary depth of roughness being less than 6 microns.

6. The process according to claim 5, characterized in that the protective layer is of titanium nitride or chromium.

7. A high-sensitivity trip device, notably for an earth leakage protection switch, having a magnetic circuit, polarized by a permanent magnet (2) and bearing a control coil (16), said magnetic circuit comprising a stationary armature (1) and a movable blade (8), each having a polar surface (10, 14) coming together in the attraction position of the blade by the armature and comprising a corrosion protection coating of a thickness less than or equal to 1 micron, characterized in that the magnetic circuit is made of an iron-nickel alloy and that the polar surfaces (10, 14) of the armature (1) and of the blade (8), treated in the same way, present a coefficient of roughness Ra greater than or equal to 0,03 microns and less than 0,5 microns.

8. The trip device according to claim 7, characterized in that the protective coating is a layer of nickel oxide obtained by electrolytic polishing.

9. The trip device according to claim 7, characterized in that the protective coating is a nitride, carbide, boride, amorphous carbon or metal of groups IB, IVB, VIB and VIII of the periodic classification of elements, and is vacuum deposited.

10. The trip device according to claim 9, characterized in that the protective coating is titanium nitride orchromium of a thickness comprised between 0,2 and 0,9 microns.

## Patentansprüche

1. Herstellungsverfahren für einen elektromagnetischen Auslöser mit hoher Ansprechempfindlichkeit, insbesondere für einen Differenzstrom-Lasttrennschalter, bestehend aus einem durch einen Dauermagneten (2) polarisierten Magnetkreis mit Steuerspule (16), wobei der Magnetkreis einen feststehenden Magnetkern (1) und einen beweglichen Anker (8) aufweist, mit je einer Polfläche (10, 14), die sich bei Anzug des Ankers durch den Magnetkern berühren, wobei die Polflächen gemäß dem genannten Verfahren mit einer Schutzschicht von < 1 µm Dicke überzogen werden, dadurch gekennzeichnet, daß der genannte Magnetkreis aus einer Eisen-Nickel-Legierung besteht und die Polfläche (10) des Magnetkreises (1) sowie die Polfläche (14) des Ankers (8) der gleichen Oberflächenbehandlung zur Erzielung eines Mittenrauhwertes Ra unterzogen werden, der größer oder gleich 0,03 µm und kleiner als 0,5 µm ist, wobei Ra dem Mittelwert der positiven und negativen Abstände des Profils von der Mittellinie entspricht, um über die Erhebungsspitzen (18) einen punktuellen Kontakt zwischen den beiden Polflächen zu erzielen und in Verbindung mit der genannten Schutzschicht jegliche Korrosion in feuchter Wärme zu verhindern.

2. Verfahren nach Anspruch 1, dadurch gekennzeichnet, daß es sich bei der genannten Oberflächenbehandlung um ein mechanisches Polieren der Polflächen (10, 14) handelt.

3. Verfahren nach Anspruch 1 oder 2, dadurch gekennzeichnet, daß die Herstellung der Schutzschicht durch elektrolytisches Polieren der Polflächen mit daraus resultierender Anreicherung der Oberflächen mit Nickel erfolgt, wobei das genannte Nickel zu einer Nickeloxyd-Schutzschicht oxydiert, und daß der Mittenrauhwert größer oder gleich 0,15 µm und kleiner als 0,5 µm ist.

4. Verfahren nach Anspruch 1 oder 2, dadurch gekennzeichnet, daß die Nickeloxyd-Schutzschicht durch ein galvanisches Vakuumverfahren mit Ablagerung von Nickel gewonnen wird.

5. Verfahren nach Anspruch 1 oder 2, dadurch gekennzeichnet, daß die Schutzschicht mit einer Dicke zwischen 0,2 und 0,9 µm aus einem Nitrid, Karbid, Borid, amorphem Kohlenstoff oder einem Metall der Hauptgruppen IB, IVB, VIB und VIII des Periodensystems der Elemente besteht und mit Hilfe eines physikalischen bzw. chemischen Vakuumverfahrens aufgebracht wird, wobei die größte Einzelrauhtiefe kleiner als 6 µm ist.

6. Verfahren nach Anspruch 5, dadurch gekennzeichnet, daß die Schutzschicht aus Titannitrid oder Chrom besteht.

7. Auslöser mit hoher Ansprechempfindlichkeit, insbesondere für einen Differenzstrom-Lasttrennschalter, bestehend aus einem durch einen Dauermagneten (2) polarisierten Magnetkreis mit Steuerspule (16), wobei der Magnetkreis einen feststehenden Magnetkern (1) sowie einen beweglichen Anker (8) aufweist, mit je einer Polfläche (10, 14), die sich bei Anzug des Ankers durch den Magnetkern berühren, wobei die Polflächen mit einer Korrosions-Schutzschicht von < 1 µm Dicke überzogen werden, dadurch gekennzeichnet, daß der Magnetkreis aus einer Eisen-Nickel-Legierung besteht und die der gleichen Oberflächenbehandlung unterzogenen Polflächen (10, 14) des Magnetkreises (1) bzw. des Ankers (8) einen Mittenrauhwert Ra von größer oder gleich 0,03 µm und kleiner als 0,5 µm aufweisen.

8. Auslöser nach Anspruch 7, dadurch gekennzeichnet, daß der Schutzüberzug aus einer durch elektrolytisches Polieren gewonnenen Nickeloxydschicht besteht.

9. Auslöser nach Anspruch 7, dadurch gekennzeichnet, daß die Schutzschicht aus einem mit Hilfe eines Vakuumverfahrens aufgebrachten Nitrid, Karbid, Borid, aus amorphem Kohlenstoff oder einem Metall der Hauptgruppen IB, IVB, VIB und VIII des Periodensystems der Elemente besteht.

10. Auslöser nach Anspruch 9, dadurch gekennzeichnet, daß die Schutzschicht aus Titannitrid oder Chrom mit einer Dicke zwischen 0,2 und 0,9 µm besteht.
